# EUROPÄISCHE PATENTANMELDUNG

(11) **EP 4 092 141 A1**
(43) Veröffentlichungstag der Anmeldung: **23.11.2022**
(21) Anmeldenummer: 21175294.4
(22) Anmeldetag: 21.05.2021
(51) Int. Cl.: C21D 1/26, C21D 1/28, C21D 1/673, C21D 7/13, C21D 8/04, C21D 9/48, C22C 21/00, C22C 21/04, C22C 21/06, C22C 21/08, C23C 2/12, C23C 30/00, C21D 6/00, C23C 2/28

(54) **STAHLFLACHPRODUKT MIT EINER AL-BESCHICHTUNG, VERFAHREN ZU DESSEN HERSTELLUNG, STAHLBAUTEIL UND VERFAHREN ZU DESSEN HERSTELLUNG**

(71) Anmelder: ThyssenKrupp Steel Europe AG, 47166 Duisburg (DE)
(72) Erfinder: Hoffmann, David, 59192 Bergkamen (DE); Moll, Dr. Oliver, 46485 Wesel (DE)
(74) Vertreter: ThyssenKrupp Steel Europe AG

(57) **Zusammenfassung**

Die Erfindung betrifft ein Stahlflachprodukt für eine Warmformung, das aus einem Stahlsubstrat (13), das aus einem Stahl, der 0,1 - 3 Gew.-% Mn und optional bis zu 0,01 Gew.-% B aufweist, und einem auf das Stahlsubstrat (13) aufgetragenen Schutzüberzug (15) auf Basis von Al besteht Dabei beträgt der eisenlose Massenanteil des Schutzüberzugs (15) von Mg als zusätzlichem Legierungsbestandteil in Summe weniger als 2,50 % Mg. Zudem beträgt der eisenlose Massenanteil des Schutzüberzugs (15) von Mn als zusätzlichem Legierungsbestandteil in Summe mehr als 0,30 % Mn und der eisenlose Massenanteil des Schutzüberzugs (15) von Si als zusätzlichem Legierungsbestandteil beträgt in Summe weniger als 1,80 %.

## Beschreibung

Die Erfindung betrifft ein Stahlflachprodukt für die Warmformung, das aus einem Stahlsubstrat, das aus einem Stahl, der 0,1-3 Gew.-% Mn und optional bis zu 0,01 Gew.-% B, und einem auf das Stahlsubstrat aufgetragenen Schutzüberzug auf Basis von Al besteht, der optional in Summe bis zu 20 Gew.-% an anderen Legierungselementen enthält.

Ebenso betrifft die Erfindung ein Verfahren zur Herstellung eines erfindungsgemäßen Stahlflachprodukts. Unter den Begriff "Stahlflachprodukt" fallen hier alle Walzprodukte, deren Länge sehr viel größer ist als ihre Dicke. Hierzu zählen Stahlbänder und -bleche sowie daraus gewonnene Zuschnitte und Platinen.

Des Weiteren betrifft die Erfindung ein Stahlbauteil, hergestellt durch Warmumformen.

Beim Warmpresshärten, auch Warmumformen genannt, werden Stahlplatinen, die von kalt-oder warmgewalztem Stahlband abgeteilt sind, auf eine in der Regel oberhalb der Austenitisierungstemperatur des jeweiligen Stahls liegende Verformungstemperatur erwärmt und im erwärmten Zustand in das Werkzeug einer Umformpresse gelegt. Im Zuge der anschließend durchgeführten Umformung erfährt der Blechzuschnitt bzw. das aus ihm geformte Bauteil durch den Kontakt mit dem kühlen Werkzeug eine schnelle Abkühlung. Die Abkühlraten sind dabei so eingestellt, dass sich im Bauteil ein Härtegefüge ergibt. Das Gefüge wird in ein martensitisches Gefüge umgewandelt.

Schließlich betrifft die Erfindung auch ein Verfahren zur Herstellung eines derartigen Stahlbauteils.

Typische Stähle, die für das Warmpresshärten geeignet sind, sind die Stähle A-E, deren chemische Zusammensetzung in der Tabelle 2 aufgelistet ist.

Für warmgewalzte und mit einer Al-Beschichtung versehene MnB-Stahlbleche, die zum Herstellen von Stahlbauteilen durch Warmpressformhärten bestimmt sind, ist in der EP 0 971 044 B1 eine Legierungsvorschrift angegeben, gemäß der ein MnB-Stahl neben Eisen und unvermeidbaren Verunreinigungen (in Gew.-%) einen Kohlenstoffgehalt von mehr als 0,20 %, jedoch weniger als 0,5 %, einen Mangangehalt von mehr als 0,5 %, jedoch weniger als 3 %, einen Siliziumgehalt von mehr als 0,1 %, jedoch weniger als 0,5 %, einen Chromgehalt von mehr als 0,01 %, jedoch weniger als 1 %, einen Titangehalt von weniger als 0,2 %, einen Aluminiumgehalt von weniger als 0,1 %, einen Phosphorgehalt von weniger als 0,1 %, einen Schwefelgehalt von weniger als 0,05 % und einen Borgehalt von mehr als 0,0005 %, jedoch weniger als 0,08 % aufweisen soll. Bei der Al-Beschichtung handelt es sich um eine so genannte AISi-Beschichtung, die aus 9 - 10 Gew.-% Si, 2 - 3,5 Gew.-% Eisen und als Rest aus Aluminium besteht. Die so beschaffenen und beschichteten Stahlflachprodukte werden bei einer Erwärmungstemperatur von mehr als 700 °C geglüht. Während dieses Glühvorgangs kommt es zu einem Aufschmelzen des Schutzüberzugs und zu einer Durchlegierung des Schutzüberzugs. Hierbei diffundiert Eisen aus dem Stahlsubstrat in den Schutzüberzug, sodass sich Phasen bilden, die eine höhere Temperaturstabilität haben. Somit erstarrt der aufgeschmolzene Schutzüberzug. Ein erstarrter, temperaturstabiler Schutzüberzug ist Voraussetzung für den anschließenden Umformschritt. Bei dem Umformschritt wird das Stahlflachprodukt in ein Pressformwerkzeug eingelegt, dort warm zu dem Stahlbauteil geformt und dabei so schnell abgekühlt, dass Härtegefüge im Stahlsubstrat des Stahlflachprodukts entsteht.

Die beschriebene AISi-Beschichtung hat den Nachteil, dass im Vergleich zu unbeschichtetem Material lange Glühzeiten für die Durchlegierung erforderlich sind.

Aufgabe der vorliegenden Erfindung ist es daher ein Stahlflachprodukt eine Warmumformung bereitzustellen, dass in kürzerer Zeit weiterverarbeitet werden kann.

Diese Aufgabe wird gelöst durch ein Stahlflachprodukt für eine Warmformung, das aus einem Stahlsubstrat, das aus einem Stahl, der 0,1 - 3 Gew.-% Mn und optional bis zu 0,01 Gew.-% B aufweist, und einem auf das Stahlsubstrat aufgetragenen Schutzüberzug auf Basis von Al besteht. Dabei beträgt der eisenlose Massenanteil an zusätzlichen Legierungsbestandteilen des Schutzüberzugs optional in Summe bis zu 10 %. Hierbei beträgt der eisenlose Massenanteil des Schutzüberzugs von Mg als zusätzlichem Legierungsbestandteil in Summe weniger als 2,50 % Mg, bevorzugt weniger als 1,50%, insbesondere liegt der Anteil bei 0,10 - 0,50 % Mg. Weiterhin beträgt der eisenlose Massenanteil des Schutzüberzugs von Mn als zusätzlichem Legierungsbestandteil in Summe mehr als 0,30 % Mn, bevorzugt mehr als 0,60% Mn, besonders bevorzugt mehr als 0,80% Mn. Zudem beträgt der eisenlose Massenanteil des Schutzüberzugs von Si als zusätzlichem Legierungsbestandteil in Summe weniger als 1,80 % Si , bevorzugt weniger als 1,20 % Si, bevorzugt weniger als 0,80 % Si, besonders bevorzugt weniger als 0,60 % Si.

Unter einem eisenlosen Massenanteil eines Legierungsbestandteils im Schutzüberzug wird im Sinne dieser Anmeldung der Anteil der Gesamtmasse dieses Legierungsbestandteils an der Gesamtmasse aller Elemente im Schutzüberzug außer Eisen verstanden. Der Schutzüberzug umfasst also einen Anteil von bis zu 2,5 Gew.-% Magnesium, mehr als 0,30% Gew.-% Mangan und weniger als 1,80 Gew.-% Silizium bezogen auf die Gesamtmasse aller Elemente außer Eisen im Schutzüberzug. Die Verwendung des eisenlosen Massenanteils zu Charakterisierung des Schutzüberzuges hat den Vorteil, dass sich die Zahlenwerte nicht durch Eindiffundieren von Eisen aus dem Stahlsubstrat verändern.

Es hat sich gezeigt, dass durch die Zulegierung von Mangan eine schnellere Durchlegierung und damit eine Verkürzung der Glühzeit erreicht werden kann. Überraschenderweise tritt dieser Effekt nur bei geringen Siliziumgehalten des Schutzüberzugs auf. Mit steigendem Siliziumgehalten nimmt der Effekt ab. Bereits ab einen eisenlosen Massenanteil von 2,00 % Silizium ist der Effekt nicht mehr beobachtbar.

Als vorteilhafter, zusätzlicher Legierungsbestandteil hat sich Magnesium erwiesen, das sich gut in Al-Schutzüberzüge der hier in Rede stehenden Art einlegieren lässt. Die zugegebene Menge an Mg wird so eingestellt, dass der eisenlose Massenanteil von Magnesium in Summe weniger als 2,50 %, insbesondere weniger als 1,50% beträgt.

Bevorzugt beträgt der eisenlose Massenanteil von Magnesium im Schutzüberzug mindestens 0,10% und höchstens 0,50 % Mg, wobei Mg-Gehalte von weniger als 0,50%, insbesondere weniger als 0,45 % oder bis 0,40 % bzw. bis 0,35 %, sich in der Praxis als besonders günstig erwiesen haben. Das in geringen Mengen dem Al-Überzug beigegebenen Magnesium zeichnet sich durch eine höhere Sauerstoffaffinität aus als der Hauptbestandteil Aluminium des Schutzüberzugs. Bereits bei Anwesenheit von derart geringen Mengen Magnesiums entsteht auf der Oberfläche des Schutzüberzugs eine dünne Oxidschicht, die das zwischen ihr und dem Stahlsubstrat liegende Aluminium abdeckt. Diese dünne Schicht behindert bei der für die Warmumformung des Stahlflachprodukts erforderlichen Erwärmung eine Reaktion des Aluminiums mit der Feuchtigkeit, die in der Atmosphäre des für die Erwärmung des Stahlflachprodukts verwendeten Ofens vorhanden ist. Eine Oxidation des Aluminiums des Überzugs und eine damit einhergehende Freisetzung von Wasserstoff, der in den Überzug und das Stahlsubstrat des Stahlflachprodukts eindiffundieren könnte, werden so effektiv verhindert. Dies gilt überraschenderweise insbesondere auch dann, wenn der Al-basierte Überzug in Folge der Erwärmung lokal schmelzflüssig wird und seine Oberfläche aufreißt, so dass schmelzflüssiges Überzugsmaterial mit der Ofenatmosphäre in Kontakt kommt. Insbesondere bei längeren Glühdauern zeigt sich bei erfindungsgemäßen Stahlflachprodukten eine gegenüber konventionell mit einer Al-Beschichtung versehenen Stahlflachprodukten geringere Wasserstoffkonzentration im aus dem Stahlflachprodukt warmgeformten Bauteil.

Das Zulegieren von Magnesium hat den Vorteil, dass hierdurch der Wasserstoffeintrag in das Stahlsubstrat reduziert wird. Wird eine lokal sehr hohe Wasserstoffkonzentration erreicht, schwächt dies die Bindung an den Korngrenzen des Stahlsubstratgefüges soweit, dass es im Gebrauch infolge der dabei auftretenden Spannung zu einem Riss entlang der Korngrenze kommt.

Die Schichtdicke des Schutzüberzugs liegt typischerweise im Bereich von 5 - 35 µm, insbesondere 10 - 25 µm.

Die schnellere Durchlegierung des Schutzüberzugs hat mehrere Vorteile. Zum einen kann die Prozessdauer des Warmumformprozesses verkürzt werden, was den Produktionsprozess effizienter macht. Zudem kann durch die verkürzte Glühzeit eine Energieersparnis erreicht werden. Im Übrigen können auch andere Öfen für die Erwärmung und das Halten auf der Erwärmungstemperatur eingesetzt werden. Für diesen Prozessschritt werden beispielsweise Rollenherdöfen verwendet. Beim Einsatz des erfindungsgemäßen Stahlflachproduktes können aufgrund der verkürzten Glühzeit kürzere Rollenherdöfen verwendet werden. Insbesondere kann auf Öfen zurückgegriffen werden, die ursprünglich für die Prozesssicherung von unbeschichtetem Material konzipiert wurden.

Bei einer weiterentwickelten Ausführungsform des Stahlflachproduktes beträgt der eisenlose Massenanteil des Schutzüberzugs von Mn als zusätzlichem Legierungsbestandteil in Summe mehr als 1,00% Mn, insbesondere mehr als 1,30% Mn. Es hat sich gezeigt, dass sich ab einem eisenlosen Massenanteil von 1,00 % Mangan eine nochmals deutlich verkürzte Glühzeit ergibt.

Eine spezielle Ausführungsvariante des Stahlflachproduktes kennzeichnet sich dadurch aus, dass der eisenlose Massenanteil des Schutzüberzugs von Mn als zusätzlichem Legierungsbestandteil in Summe weniger als 1,80 % Mangan, bevorzugt weniger als 1,60% Mangan beträgt. Mit steigendem Mn-Gehalt erhöht sich der Schmelzpunkt, so dass der Schutzüberzug schwieriger durch Schmelztauchbeschichten aufgebracht werden kann. Zudem fördern hohe Mangangehalte die Schlackebildung in der Schmelze und sind daher ebenfalls nachteilig. Die gezeigten Ausführungsbeispiele mit 1,60% Mangan haben zwar die erfindungsgemäßen Vorteile, zeigten jedoch große Schlackeprobleme, was die Produktion erschwert.

Bei einer weiterentwickelten Ausführungsform des Stahlflachproduktes beträgt der eisenlose Massenanteil des Schutzüberzugs von Si als zusätzlichem Legierungsbestandteil in Summe bei weniger als 1,50% Si, insbesondere weniger 1,00% Si, bevorzugt weniger als 0,80 % Si. Je geringer der Siliziumgehalt ist, desto stärker wirkt sich der Mangangehalt auf die Durchlegierungszeit aus. Daher ist der Siliziumgehalt bevorzugt sehr niedrig. Schmelzen mit einem Siliziumgehalt deutlich unterhalb von 0,50 % sind allerdings technisch schwierig zu realisieren, da sich Verunreinigungen mit Silizium nur schwer vermeiden lassen. Um eine effiziente Produktion zu gewährleisten, beträgt der Siliziumgehalt daher insbesondere mehr als 0,03%, bevorzugt 0,05%, insbesondere 0,10%. Bei diesen Siliziumgehalten tritt der erfindungsgemäße Effekt immer noch signifikant ein, allerdings kann der Beschichtungsprozess wesentlich kostengünstiger realisiert werden, da nicht so stark auf Siliziumverunreinigungen geachtet werden muss.

Der Al-basierte Schutzüberzug kann besonders wirtschaftlich durch Schmelztauchbeschichten, in der Fachsprache auch "Feueraluminieren" genannt, auf das Stahlflachprodukt aufgebracht werden.

Die erfindungsgemäße Aufgabe wird ebenfalls gelöst durch ein Stahlbauteil, hergestellt durch Warmpressformen eines vorbeschriebenen Stahlflachprodukts.
Das Stahlbauteil umfasst dabei insbesondere ein Stahlsubstrat, das aus einem Stahl, der 0,1 - 3 Gew.-% Mn und optional bis zu 0,01 Gew.-% B aufweist, und einem auf das Stahlsubstrat aufgetragenen Schutzüberzug auf Basis von Al. Dabei beträgt der eisenlose Massenanteil an zusätzlichen Legierungsbestandteilen des Schutzüberzugs optional in Summe bis zu 10 %. Hierbei beträgt der eisenlose Massenanteil des Schutzüberzugs von Mg als zusätzlichem Legierungsbestandteil in Summe weniger als 2,5 % Mg. Weiterhin beträgt der eisenlose Massenanteil des Schutzüberzugs von Mn als zusätzlichem Legierungsbestandteil in Summe mehr als 0,30 % Mn. Zudem beträgt der eisenlose Massenanteil des Schutzüberzugs von Si als zusätzlichem Legierungsbestandteil in Summe weniger als 1,80 % Si. Das Stahlbauteil hat dabei die gleichen Vorteile, die vorstehend in Bezug auf das Stahlflachprodukt erläutert sind. Ebenso sind mit Bezug auf das Stahlflachprodukt bevorzugte eisenlose Massenanteile der verschiedenen Elemente (z.B. von Mangan, Silizium und Magnesium) genannt. Diese bevorzugten eisenlosen Massenanteile mit Ihren Vorteilen gelten ebenso für das Stahlbauteil.

Die erfindungsgemäße Aufgabe wird ebenfalls gelöst durch ein Verfahren zum Herstellen eines vorbeschriebenen Stahlflachprodukts umfassend folgende Arbeitsschritte:
- Bereitstellen eines Stahlsubstrats aus einem Stahl, der 0,1 - 3 Gew. % Mn und optional bis zu 0,01 Gew.-% B aufweist;
- Beschichten des Stahlsubstrats mit einem Schutzüberzug auf Basis von Al, , der optional in Summe einen eisenlosen Massenanteil von bis zu 10 % an zusätzlichen Legierungsbestandteilen aufweist, wobei der eisenlose Massenanteil des Schutzüberzugs von Mg als zusätzlichem Legierungsbestandteil in Summe weniger als 2,50 % Mg beträgt und wobei der eisenlose Massenanteil des Schutzüberzugs von Mn als zusätzlichem Legierungsbestandteil in Summe mehr als 0,30 % Mn beträgt und der eisenlose Massenanteil des Schutzüberzugs von Si als zusätzlichem Legierungsbestandteil in Summe weniger als 1,80 % Si beträgt.

Insbesondere wird bei diesem Verfahren der Schutzüberzug durch Schmelztauchbeschichten auf das Stahlsubstrat aufgebracht wird. Schmelztauchbeschichten, in der Fachsprache auch "Feueraluminieren" genannt, ist ein besonders wirtschaftliches Verfahren zur Aufbringung eines Schutzüberzugs.

Beim Schmelztauchbeschichten wird eine Schmelze verwendet, die aus Aluminium, das eine optionale Beimischung mit einem einen eisenlosen Massenanteil von bis zu 10 % an zusätzlichen Legierungsbestandteilen aufweist. Dabei beträgt der eisenlose Massenanteil von Magnesium als zusätzlichem Legierungsbestandteil in der Schmelze in Summe weniger als 2,50 % Magnesium. Weiterhin beträgt der eisenlose Massenanteil von Mangan als zusätzlichem Legierungsbestandteil in der Schmelze in Summe mehr als 0,30 % Mangan und der eisenlose Massenanteil von Silizium als zusätzlichem Legierungsbestandteil in der Schmelze in Summe weniger 1,80 % Silizium. Durch das Schmelztauchbeschichten ergibt sich ein Aufbau des Schutzüberzuges aus einer Legierungsschicht, die an das Stahlsubstrat angrenzt und einer Deckschicht, die an die Legierungsschicht angrenzt. Dabei entspricht die Zusammensetzung der Deckschicht im Wesentlichen der Zusammensetzung der Schmelze, wohingegen die Legierungsschicht bereits einen Eisenanteil von typischerweise mehr als 30 Gew.-% enthält, da es während des Schmelztauchvorgangs zu einer Vermischung zwischen Stahlsubstrat und der angrenzenden Schmelze kommt. Da das Stahlsubstrat im Wesentlichen Eisen umfasst, ändern diese Durchmischung in der Legierungsschicht die eisenlosen Massenanteile nicht. Schmelze und Schutzüberzug haben also die gleichen eisenlosen Massenanteile der Legierungselemente.

Die Schichtdicke des Schutzüberzugs liegt typischerweise im Bereich von 5 - 35 µm, insbesondere 10 - 25 µm.

Mit Bezug auf das Stahlflachprodukt sind vorstehend bevorzugte eisenlose Massenanteile der verschiedenen Elemente (z.B. von Mangan, Silizium und Magnesium) genannt. Diese bevorzugten eisenlosen Massenanteile mit Ihren Vorteilen gelten ebenso für das Verfahren zur Herstellung des Stahlflachproduktes und insbesondere für die Zusammensetzung der Schmelze für den Fall, dass die Herstellung mittels Schmelztauchbeschichten erfolgt.

In einer weiteren Variante des Verfahrens wird das Stahlflachprodukt unmittelbar nach dem Beschichten vorlegiert, indem es für eine Vorlegierungszeit von 15 - 30 Sekunden auf einer Vorlegierungstemperatur von 500 °C-600°C gehalten wird. Unter "unmittelbar" ist im Sinne dieser Anmeldung zu verstehen, dass das Stahlflachprodukt nicht nach dem Beschichten bis zu einem vollständigen Erstarren des Schutzüberzuges abkühlt. In der Praxis können je nach Ausgestaltung der Beschichtungsanlage bis zu 10 Sekunden zwischen dem Beschichten und dem Vorlegieren liegen.

Durch den Vorlegierungsschritt kommt es zu einer verstärkten Diffusion, so dass bereits Eisen aus dem Substrat in den Schutzüberzug diffundiert und sich dort bereits vermehrt eisenhaltige Phasen zu bilden beginnen. Dies führt dazu, dass der nachfolgende Glühprozess für die Durchlegierung noch zusätzlich verkürzt werden kann. Erfindungsgemäß kommt es bereits durch den Mangangehalt zu einer Verkürzung der Glühzeit im Glühprozess (s.u.). Die Vorlegierung ermöglicht noch eine weitere Verkürzung dieser Glühzeit.

Weiterhin wird die erfindungsgemäße Aufgabe gelöst durch ein Verfahren zum Herstellung eines zuvor beschriebenen Stahlbauteils, umfassend folgende Arbeitsschritte:
- Herstellen eines Stahlflachprodukts durch Anwendung zuvor erläuterten Verfahrens;
- Glühen des Stahlflachproduktes in einem auf eine Temperatur T vorgeheizten Ofen für eine Glühzeit t definiert durch das Polygon ABCD nach Figur 11 für Stahlflachprodukte mit einer Dicke zwischen 0,7mm und 1,5mm oder in einem auf eine Temperatur T vorgeheizten Ofen für eine Glühzeit t definiert durch das Polygon EFGH nach Figur 11 für Stahlflachprodukte mit einer Dicke zwischen 1,5mm und 3,0mm
- Warmformen des Stahlflachprodukts zu dem Stahlbauteil.

Unter dem glühen des Stahlflachproduktes in einem auf eine Temperatur T vorgeheizten Ofen für eine Glühzeit t definiert durch ein Polygon ABCD ist im Sinne dieser Anmeldung zu verstehen, dass das Wertepaar aus Temperatur T und Glühzeit t innerhalb des Polygons liegt, das von den Punkten ABCD gebildet wird.

Die in Figur 11 dargestellten Punkte A-H haben die folgenden Wertepaare:

| Bezeichnung | Temperatur [°C] | Glühzeit t [Minuten] |
|---|---|---|
| A | 930 | 1,5 |
| B | 930 | 7 |
| C | 880 | 12 |
| D | 880 | 2,5 |
| E | 940 | 2,5 |
| F | 940 | 9 |
| G | 900 | 13 |
| H | 900 | 4 |

Es versteht sich, dass der gleiche Grad der Durchlegierung bei höheren Temperaturen schneller erreicht wird (also bei kleinerer Glühzeit) als bei niedrigeren Temperaturen. Zusätzlich ist auch die Dicke des Stahlflachproduktes zu berücksichtigen, da es bei dickeren Stahlflachprodukten länger dauert (bzw. höhere Temperaturen erforderlich sind), um die nötige Kerntemperatur für die Bildung von Austenit im Inneren des Stahlflachproduktes zu erreichen.

Weitere bevorzugte Bereiche für Dicke des Stahlflachproduktes, Temperatur T und Glühzeit t sind in der nachfolgenden Tabelle angegeben:

| Dicke d [mm] | Temperatur [°C] | Glühzeit [Minuten] |
|---|---|---|
| 0,7-0,9 | 910-930 | 1,5-5 |
| 0,7-0,9 | 880-900 | 2,5-7 |
| 1-1,4 | 910-930 | 1,8-6 |
| 1-1,4 | 880-900 | 3-8,5 |
| 1,5-1,8 | 910-930 | 2,5-7 |
| 1,5-1,8 | 880-900 | 3,5-10 |
| 1,9-2,4 | 910-930 | 3,5-10 |
| 1,9-2,4 | 880-900 | 4-11 |
| 2,5-3,5 | 910-930 | 4-11 |
| 2.5-3,5 | 880-900 | 4,5-12 |

Die erfindungsgemäße Aufgabe wird also ebenfalls gelöst durch ein Verfahren zum Herstellung eines zuvor beschriebenen Stahlbauteils, umfassend folgende Arbeitsschritte:
- Herstellen eines Stahlflachprodukts durch Anwendung zuvor erläuterten Verfahrens;
- Glühen des Stahlflachproduktes mit einer Dicke d in einem auf eine Temperatur T vorgeheizten Ofen für eine Glühzeit t gemäß einer Varianten aus der voranstehenden Tabelle, beispielsweise also Glühen des Stahlflachproduktes mit einer Dicke von 0,7 - 0,9 mm in einem auf eine Temperatur von 910-930°C vorgeheizten Ofen für eine Glühzeit von 1,5 - 5 Minuten.
- Warmformen des Stahlflachprodukts zu dem Stahlbauteil.

Wie bereits erläutert wird durch das Zulegieren von Mangan bei gleichzeitigem Begrenzen des Siliziumgehaltes der Diffusionsprozess des Eisens aus dem Stahlsubstrat in den Schutzüberzug beschleunigt, d. h. die Zeit für die Durchlegierung verkürzt. Daher kann die Glühzeit gegenüber einem Standardprozess, wie er beispielsweise in der EP2086755 beschrieben ist, deutlich verkürzt werden.

Während des Glühvorgangs bildet sich im Schutzüberzug der sogenannte Fe-Saum. Dabei handelt sich um eine hoch eisenhaltige Phase im Schutzüberzug an der Grenze zum Stahlsubstrat. Die Dicke des Fe-Saums ist hierbei ein Maß für den Grad der Durchlegierung des Schutzüberzugs. Die Dicke des Fe-Saums nach einer bestimmten Glühzeit, ist daher ein Maß für die Durchlegierungsgeschwindigkeit des Überzuges.

Insbesondere ist das Verfahren derart weitergebildet, dass sich beim Glühen des Stahlflachproduktes in einem auf eine Temperatur T vorgeheizten Ofen für eine Glühzeit t definiert durch das Polygon ABCD nach Figur 11 für Stahlflachprodukte mit einer Dicke zwischen 0,7mm und 1,5mm oder in einem auf eine Temperatur T vorgeheizten Ofen für eine Glühzeit t definiert durch das Polygon EFGH nach Figur 11 für Stahlflachprodukte mit einer Dicke zwischen 1,5mm und 3,0mm, ein Fe-Saum ergibt mit einer Dicke größer als 2,5µm, insbesondere größer 8 µm, bevorzugt größer 10µm. Die Dicke des Fe-Saum wird entsprechend der sonstigen Anforderungen eingestellt. Durch einen ausreichend dicken Fe-Saum wird sichergestellt, dass beim Warmumformen keine flüssigen Phasen (beispielsweise flüssiges Aluminium) im Schutzüberzug auftreten. Dies hat mehrere Vorteile. Zum einen würden flüssige Phasen zu einer Verschmutzung von Ofenrollen oder des Umformwerkzeuges führen. Zum anderen führt das schnellere Durchlegieren dazu, dass sich die Oberfläche des Stahlflachproduktes verfärbt. Während das Stahlflachprodukt vor dem Glühen eine glänzende, metallische Oberfläche zeigt, ist die Oberfläche des Stahlflachproduktes nach der Durchlegierung des Schutzüberzuges dunkel und matt. Je schneller der Schutzüberzug durchlegiert, umso schneller verfärbt sich auch die Oberfläche. Die dunkle, matte Oberfläche führt dazu, dass die Wärmeeinkopplung deutlich verbessert ist. Daher wird die nötige Kerntemperatur für die Warmumformung auch schneller erreicht. Somit ergibt sich ein selbstverstärkender Effekt des erfindungsgemäßen Mangananteils. Zum einen verkürzt sich die Durchlegierungszeit des Schutzüberzugs. Zum anderen führt die schnellere Durchlegierung zu einer erhöhten Aufheizrate im Stahlsubstrat und damit zu einem schnelleren Glühvorgang.

Bei einer speziellen Weiterbildung ist die Erwärmungstemperatur so hoch ist, dass das Stahlflachprodukt zu Beginn des Umformens eine Warmumformtemperatur hat, bei der das Gefüge des Stahlsubstrats vollständig oder teilweise in austenitisches Gefüge umgewandelt ist, und dass das Stahlflachprodukt nach dem Umformen oder im Zuge des Umformens abgeschreckt wird, so dass sich im Gefüge des Stahlsubstrats des Stahlflachprodukts Härtegefüge bildet. Insbesondere beträgt die Erwärmungstemperatur mindestens 700 °C, insbesondere 880°C bis 950°C.

Das Stahlsubstrat ist aus einem Stahl, der 0,1-3 Gew.-% Mn und optional bis zu 0,01 Gew.-% B aufweist. Insbesondere ist das Gefüge des Stahls durch ein Warmumformen in ein martensitisches oder teilweise martensitisches Gefüge umwandelbar. Das Gefüge des Stahlsubstrates des Stahlbauteils ist also bevorzugt ein martensitisches oder zumindest teilweise martensitisches Gefüge, da dieses eine besonders hohe Härte aufweist.

Besonders bevorzugt ist das Stahlsubstrat ein Stahl, der neben Eisen und unvermeidbaren Verunreinigungen (in Gew.-%) aus

| | |
|---|---|
| C: | 0,04 - 0,45 Gew.-%, |
| Si: | 0,02 - 1,2 Gew.-%, |
| Mn: | 0,5 - 2,6 Gew.-%, |
| Al: | 0,02 - 1,0 Gew.-%, |
| P: | ≤ 0,05 Gew.-%, |
| S: | ≤ 0,02 Gew.-%, |
| N: | ≤ 0,02 Gew.-%, |
| Sn: | ≤ 0,03 Gew.-% |
| As: | ≤ 0,01 Gew.-% |
| Ca: | ≤ 0,005 Gew.-% |

sowie optional einem oder mehreren der Elemente "Cr, B, Mo, Ni, Cu, Nb, Ti, V" in folgenden Gehalten

| | |
|---|---|
| Cr: | 0,08 -1,0 Gew.-%, |
| B: | 0,001 - 0,005 Gew.-% |
| Mo: | ≤0,5 Gew.-% |
| Ni: | ≤0,5 Gew.-% |
| Cu: | ≤0,2 Gew.-% |
| Nb: | 0,02 - 0,08 Gew.-%, |
| Ti: | 0,01 - 0,08 Gew.-% |
| V: | ≤0,1 Gew.-% |

besteht.

Bei den Elementen P, S, N, Sn, As, Ca handelt es sich um Verunreinigungen, die bei der Stahlerzeugung nicht vollständig vermieden werden können. Neben diesen Elementen können auch noch weitere Elemente als Verunreinigungen im Stahl vorhanden sein. Diese weiteren Elemente werden unter den "unvermeidbaren Verunreinigungen" zusammengefasst. Bevorzugt beträgt der Gehalt an unvermeidbaren Verunreinigungen in Summe maximal 0,2 Gew.-%, bevorzugt maximal 0,1 Gew.-%. Die optionalen Legierungselemente Cr, B, Nb, Ti, für die eine Untergrenze angegeben ist, können auch in Gehalten unterhalb der jeweilige Untergrenze als unvermeidbare Verunreinigungen im Stahlsubstrat vorkommen. In dem Fall werden sie ebenfalls zu den unvermeidbaren Verunreinigungen gezählt, deren Gesamtgehalt auf maximal 0,2 Gew.-%, bevorzugt maximal 0,1 Gew.-% begrenzt ist. Bevorzugt sind die individuellen Obergrenzen für die jeweilige Verunreinigung dieser Elemente wie folgt:

| | |
|---|---|
| Cr: | ≤ 0,050 Gew.-%, |
| B: | ≤ 0,0005 Gew.-% |
| Nb: | ≤ 0,005 Gew.-%, |
| Ti: | ≤ 0,005 Gew.-% |

Dabei sind diese bevorzugten Obergrenzen als alternativ oder gemeinsam zu betrachten. Bevorzugte Varianten des Stahls erfüllen also eine oder mehrere dieser vier Bedingungen.

Bei einer eine bevorzugten Ausführungsform beträgt der C-Gehalt des Stahls maximal 0,37 Gew.-% und/oder mindestens 0,06 Gew.-%. Bei besonders bevorzugten Ausführungsvarianten liegt der C-Gehalt im Bereich von 0,06 - 0,09 Gew.-% oder im Bereich von 0,12 - 0,25 Gew.-% oder im Bereich von 0,33 - 0,37 Gew.-%.

Bei einer eine bevorzugten Ausführungsform beträgt der Si-Gehalt des Stahls maximal 1,00 Gew.-% und/oder mindestens 0,06 Gew.-%.

Der Mn-Gehalt des Stahls beträgt bei einer bevorzugten Variante maximal 2,4 Gew.-% und/oder mindestens 0,75 Gew.-%. Bei besonders bevorzugten Ausführungsvarianten liegt der Mn-Gehalt im Bereich von 0,75 - 0,85 Gew.-% oder im Bereich von 1,0 -1,6 Gew.-%.

Der Al-Gehalt des Stahls beträgt bei einer bevorzugten Variante maximal 0,75 Gew.-%, insbesondere maximal 0,5 Gew.-%, bevorzugt maximal 0,25 Gew.-%. Alternativ oder ergänzend beträgt der Al-Gehalt bevorzugt mindestens 0,02%.

Zudem hat sich gezeigt, dass es hilfreich sein kann, wenn die Summe der Gehalte von Silizium und Aluminium begrenzt sind. Bein einer bevorzugten Variante beträgt daher die Summe der Gehalte von Si und Al (üblicherweise bezeichnet als Si+Al) maximal 1,5 Gew.-%, bevorzugt maximal 1,2 Gew.-%. Ergänzend oder alternativ beträgt die Summe der Gehalte von Si und Al mindestens 0,06 Gew.-%, bevorzugt mindestens 0,08 Gew.-%.

Bei den Elementen P, S, N handelt es sich um typische Verunreinigungen die bei der Stahlerzeugung nicht vollständig vermieden werden können. Bei bevorzugten Varianten beträgt der P-Gehalt maximal 0,03 Gew.-%. Unabhängig davon beträgt der S-Gehalt bevorzugt maximal 0,012%. Zusätzlich oder ergänzend beträgt der N-Gehalt bevorzugt maximal 0,009 Gew.-%.

Optional enthält der Stahl zudem Chrom mit einem Gehalt von 0,08 - 1,0 Gew.-%. Bevorzugt beträgt der Cr-Gehalt maximal 0,75 Gew.-%, insbesondere maximal 0,5 Gew.-%.

Im Falle einer optionale Zulegierung von Chrom ist bevorzugt die Summe der Gehalte von Chrom und Mangan begrenzt. Die Summe beträgt maximal 3,3 Gew.-%, insbesondere maximal 3,15 Gew.-%. Weiterhin beträgt die Summe mindestens 0,5 Gew.-%, bevorzugt mindestens 0,75 Gew.-%.

Bevorzugt enthält der Stahl optional zudem Bor mit einem Gehalt von 0,001 - 0,005 Gew.-%. Insbesondere beträgt der B-Gehalt maximal 0,004 Gew.-%.

Optional kann der Stahl Molybdän mit einem Gehalt von maximal 0,5 Gew.-% enthalten, insbesondere maximal 0,1 Gew.-%.

Weiterhin kann der Stahl optional Nickel enthalten mit einem Gehalt von maximal 0,5 Gew.-%, bevorzugt maximal 0,15 Gew.-%.

Optional kann der Stahl zudem Kupfer enthalten mit einem Gehalt von maximal 0,2 Gew.-%, bevorzugt maximal 0,15 Gew.-%.

Zudem kann der Stahl optional eines oder mehrere der Mikrolegierungselemente Nb, Ti und V enthalten. Dabei beträgt der optionale Nb-Gehalt mindestens 0,02 Gew.-% und maximal 0,08 Gew.-%, bevorzugt maximal 0,04 Gew.-%. Der optionale Ti-Gehalt beträgt mindestens 0,01 Gew.-% und maximal 0,08 Gew.-%, bevorzugt maximal 0,04 Gew.-%. Der optionale V-Gehalt beträgt maximal 0,1 Gew.-%, bevorzugt maximal 0,05 Gew.-%.

Im Falle einer optionale Zulegierung von mehreren der Elemente Nb, Ti und V ist bevorzugt die Summe der Gehalte von Nb, Ti und V begrenzt. Die Summe beträgt maximal 0,1 Gew.-%, insbesondere maximal 0,068 Gew.-%. Weiterhin beträgt die Summe bevorzugt mindestens 0,015 Gew.-%.

Die vorstehenden Erläuterungen zu bevorzugten Stahlsubstraten gelten ebenso für das Stahlsubstrat des Stahlflachproduktes, sowie für das Stahlbauteil als auch für die beschriebenen Herstellungsverfahren.

Bei einer bevorzugten Variante des Stahlflachproduktes sowie des Stahlbauteils und der beiden Verfahren ist das Stahlsubstrat ein Stahl aus der Gruppe der Stähle A-E, deren chemische Analyse in Tabelle 2 angegeben ist. Dabei ist die Tabelle 2 so zu verstehen, dass für jeden Stahl aus der Gruppe der Stähle A-E die Elementanteile in Gewichtsprozent angegeben sind. Hierbei ist ein minimaler und ein maximaler Gewichtsanteil angegeben. Beispielsweise umfasst der Stahl A also einen Kohlenstoffanteil C: 0.05 Gew.% - 0.10 Gew.%.

Näher erläutert wird die Erfindung anhand der folgenden Ausführungsbeispiele in Verbindung mit den Figuren. Dabei zeigen:
- Fig. 1: ein Querschliffbild eines Stahlbauteils mit einem Vergleichsschutzüberzug;
- Fig. 2: ein Querschliffbild eines erfindungsgemäßen Stahlbauteils mit einem Schutzüberzug;
- Fig. 3: ein Querschliffbild eines Stahlbauteils mit einem alternativen Vergleichsschutzüberzug;
- Fig.4: ein Querschliffbild eines erfindungsgemäßen Stahlbauteils mit einem alternativen Schutzüberzug;
- Fig.5: die Dicke des Fe-Saums in Abhängigkeit der Glühzeit bei drei verschiedenen Varianten für die eisenlosen Massenanteile von Mangan;
- Fig.6: die Dicke des Fe-Saums in Abhängigkeit der Glühzeit bei drei verschiedenen Varianten für die eisenlosen Massenanteile von Mangan bei gleichzeitiger Anwesenheit von Si;
- Figur 7: die Dicke des Fe-Saums bei einer Glühzeit von 3 Minuten in Abhängigkeit des eisenlosen Massenanteils von Mangan;
- Figur 8: die Dicke des Fe-Saums bei einer Glühzeit von 3 Minuten in Abhängigkeit des eisenlosen Massenanteils von Silizium.
- Figur 9: die Dicke des Fe-Saums in Abhängigkeit der Glühzeit bei drei verschiedenen Varianten ohne Magnesium;
- Figur 10: die Dicke des Fe-Saums in Abhängigkeit der Glühzeit bei drei verschiedenen Varianten ohne Magnesium nach einer Vorlegierung;
- Figur 11: geeignete Glühparameter für das Verfahren zum Herstellen eines Stahlbauteils.
- Figur 12: eine schematische Darstellung eines Stahlflachproduktes

Die Figuren 1-4 zeigen Querschliffbilder von Stahlbauteilen, die mit dem gleichen Stahlsubstrat und mit dem gleichen Umformverfahren hergestellt wurden. Lediglich die Zusammensetzung des Schutzüberzuges wurde dabei variiert.

Aus einem 1,5mm dicken Band der Stahlsorte D gemäß der Tabelle 2 mit einem beidseitigen 25 µm dicken aluminiumbasierten Schutzüberzug wurden Formplatinen geschnitten. Als Schneidmethode kam sowohl ein Stanzwerkzeug als auch ein Laser zur Anwendung. Die genaue chemische Zusammensetzung des Substrates war C: 0,223 Gew.-%, Si: 0,294 Gew.-%, Mn: 1,275 Gew.-%, P: 0,008 Gew.-%, S: 0,002 Gew.-%, Al: 0,046 Gew.-%, Cr: 0,181 Gew.-%, Cu: 0,054 Gew.-%, Mo: 0,001 Gew.-%, N: 0,001 Gew.-%, Ni: 0,035 Gew.-%, Nb: 0,002 Gew.-%, Ti: 0,033 Gew.-%, V: 0,007 Gew.-%, B: 0,0033 Gew.-%, Sn: 0,002 Gew.-%.

Diese Formplatinen wurden in einem 920°C heißem Rollenherdofen für eine Glühzeit t geglüht. Diese Erwärmungstemperatur liegt oberhalb der Ac3-Temperatur, die bei dieser Stahlsorte etwa 860°C beträgt. Somit bildete sich im Stahlsubstrat zumindest teilweise austenitisches Gefüge. Anschließend wurden die Formplatinen in einem Umformwerkzeug umgeformt und dabei abgeschreckt.

Tabelle 1 zeigt die Dicke des Fe-Saums für verschiedene Varianten der eisenlosen Massenanteile der Elemente Mg, Mn und Si sowie für verschiedene Glühzeiten t.

Die Figuren 1-4 zeigen beispielhaft Querschliffbilder des so hergestellten Stahlbauteils bei unterschiedlichen Zusammensetzungen. Die Figuren 5-8 zeigen Diagramme, anhand derer die verschiedenen Effekte erläutert werden.

Figur 1 zeigt ein Stahlbauteil 21 mit einem Schutzüberzug 15 auf Basis von Aluminium auf einem Stahlsubstrat 13. Der Schutzüberzug 15 wurde durch Schmelztauchbeschichten aufgebracht. Dabei bestand die Schmelze aus Aluminium mit der einer Beilegierung von 0,4 Gew.-% Mg, 0,8 Gew.-% Mn und 2,0 Gew.-% Si. Das Stahlflachprodukt 11 (siehe Figur 12) hatte demnach nach dem Beschichten einen Schutzüberzug 15 mit einer Dicke von 25µm, wobei der Schutzüberzug 15 einen eisenlosen Massenanteil von 0,4 % Mg, 0,8% Mn und 2,0% Si aufwies. Nach dem erläuterten Warmformen ergab sich das im Querschliffbild dargestellte Stahlbauteil 21 mit dem Schutzüberzug 15 auf Basis von Aluminium, wobei der Schutzüberzug 15 einen eisenlosen Massenanteil von 0,4 % Mg, 0,8% Mn und 2,0% Si aufweist.

Figur 2 zeigt ein Stahlbauteil 21 mit einem Schutzüberzug 15 auf Basis von Aluminium auf einem Stahlsubstrat 13. Der Schutzüberzug 15 wurde durch Schmelztauchbeschichten aufgebracht. Dabei bestand die Schmelze aus Aluminium mit der einer Beilegierung von 0,4 Gew.-% Mg, 1,6 Gew.-% Mn und 2,0 Gew.-% Si. Das Stahlflachprodukt 11 (siehe Figur 12) hatte demnach nach dem Beschichten einen Schutzüberzug 15 mit einer Dicke von 25µm, wobei der Schutzüberzug 15 einen eisenlosen Massenanteil von 0,4 % Mg, 0,8% Mn und 2,0% Si aufwies. Nach dem erläuterten Warmformen ergab sich das im Querschliffbild dargestellte Stahlbauteil 21 mit dem Schutzüberzug 15 auf Basis von Aluminium, wobei der Schutzüberzug 15 einen eisenlosen Massenanteil von 0,4 % Mg, 1,6% Mn und 2,0% Si aufweist.

Die beiden Stahlbauteile 21 in Figur 1 und Figur 2 zeigen lediglich Andeutungen eines Fe-Saums. Die Dicke des Fe-Saums liegt unter 1µm. Der Schutzüberzug 15 ist also in den 3 Minuten bei 920°C nicht ausreichend durchlegiert.

Figur 3 zeigt ein Stahlbauteil 21 mit einem Schutzüberzug 15 auf Basis von Aluminium auf einem Stahlsubstrat 13. Der Schutzüberzug 15 wurde durch Schmelztauchbeschichten aufgebracht. Dabei bestand die Schmelze aus Aluminium mit der einer Beilegierung von 0,4 Gew.-% Mg, 0,8 Gew.-% Mn. Bis auf Verunreinigungen im Bereich von 0,2 Gew.-% enthielt die Schmelze kein Silizium. Das Stahlflachprodukt 11 (siehe Figur 12) hatte demnach nach dem Beschichten einen Schutzüberzug 15 mit einer Dicke von 25µm, wobei der Schutzüberzug 15 einen eisenlosen Massenanteil von 0,4 % Mg, 0,8% Mn und weniger als 0,50% Si aufwies. Nach dem erläuterten Warmformen ergab sich das im Querschliffbild dargestellte Stahlbauteil 21 mit dem Schutzüberzug 15 auf Basis von Aluminium, wobei der Schutzüberzug 15 einen eisenlosen Massenanteil von 0,4 % Mg, 0,8% Mn und weniger als 0,50% Si aufweist.

In Figur 3 ist deutlich erkennbar, dass sich im Schutzüberzug ein Fe-Saum 17 gebildet hat. Dieser hat eine Dicke von 3µm. Die Durchlegierung des Schutzüberzuges 15 ist nach den 3 Minuten bei 920°C also abgeschlossen. Obwohl die in Figur 1 und Figur 3 dargestellten Stahlbauteile 21 bis auf den Siliziumgehalt der Schmelze ein identisches Herstellungsverfahren durchlaufen haben, ergibt sich in Figur 3 ein ausgeprägter Fe-Saum. Die Reduzierung des Siliziumgehaltes führt also dazu, dass das die Prozessdauer signifikant verkürzt werden kann.

Figur 4 zeigt ein Stahlbauteil 21 mit einem Schutzüberzug 15 auf Basis von Aluminium auf einem Stahlsubstrat 13. Der Schutzüberzug 15 wurde durch Schmelztauchbeschichten aufgebracht. Dabei bestand die Schmelze aus Aluminium mit der einer Beilegierung von 0,4 Gew.-% Mg, 1,6 Gew.-% Mn. Bis auf Verunreinigungen im Bereich von 0,2 Gew.-% enthielt die Schmelze kein Silizium. Das Stahlflachprodukt hatte demnach nach dem Beschichten einen Schutzüberzug 15 mit einer Dicke von 25µm, wobei der Schutzüberzug 15 einen eisenlosen Massenanteil von 0,4 % Mg, 1,6% Mn und weniger als 0,50% Si aufwies. Nach dem erläuterten Warmformen ergab sich das im Querschliffbild dargestellte Stahlbauteil 21 mit dem Schutzüberzug auf Basis von Aluminium, wobei der Schutzüberzug 15 einen eisenlosen Massenanteil von 0,4 % Mg, 1,6% Mn und weniger als 0,50% Si aufweist.

In Figur 4 ist ein deutlicher Fe-Saum 17 mit einer Dicke von 7µm zu erkennen. Die Durchlegierung des Schutzüberzuges 15 ist nach den 3 Minuten bei 920°C also abgeschlossen und ist aufgrund des höheren Mangananteils zudem weiter fortgeschritten als in Figur 3. Die Erhöhung des Mangananteils verkürzt also die Prozessdauer weiter. Gleichzeit zeigt der Vergleich der Figur 4 mit Figur 2, dass dieser Effekt des Mangans nur bei einem geringen Siliziumanteil auftritt. Obwohl in der Variante nach Figur 2 der Mangananteil gegenüber der Variante nach Figur 1 erhöht ist, zeigt sich aufgrund des höheren Siliziumanteils kein stärkerer Fe-Saum in Figur 2 im Vergleich zu Figur 1.

Figur 5 zeigt die Dicke des Fe-Saums in Abhängigkeit der Glühzeit bei drei verschiedenen Varianten für die eisenlosen Massenanteile:
- Aluminium mit 0,4% Magnesium, 0,2% Silizium
- Aluminium mit 0,4% Magnesium, 0,8% Mangan, 0,2% Silizium
- Aluminium mit 0,4% Magnesium, 1,6% Mangan, 0,2% Silizium

Deutlich ist hier der Effekt des Mangans zu erkennen. Während sich bei längeren Glühzeiten so gut wie kein Unterschied zeigt, führt die Beilegierung von Mangan dazu, dass sich bereits bei der kurzen Glühzeit von 3 Minuten ein Fe-Saum von 7 µm ergibt, der eine ausreichende Durchlegierung belegt.

Figur 6 zeigt die gleiche Darstellung wie Figur 5. Bei den Varianten in Figur 6 wurde jedoch zusätzlich der Siliziumgehalt auf einen eisenlosen Massenanteil von 2% angehoben. Es sind also die folgenden Varianten dargestellt (Die beiden letzten Kurven sind identisch und daher im Diagramm nicht zu unterscheiden):
- Aluminium mit 0,4% Magnesium, 0% Mangan, 2% Silizium
- Aluminium mit 0,4% Magnesium, 0,8% Mangan, 2% Silizium
- Aluminium mit 0,4% Magnesium, 1,6% Mangan, 2% Silizium

Deutlich ist zu erkennen, dass der Effekt des Mangans nicht mehr auftritt. Nach 3 Minuten Glühdauer ist bei allen drei Varianten kein signifikanter Fe-Saum zu erkennen.

Figur 7 zeigt die Dicke des Fe-Saums bei einer Glühzeit von 3 Minuten in Abhängigkeit des eisenlosen Massenanteils von Mangan. Der eisenlose Massenanteil von Silizium ist etwa 0,2%. Ab einem eisenlosen Massenanteil des Mangans von etwa 0,3% ergibt sich ein dickerer Fe-Saum, wobei die Dicke des Fe-Saums mit dem Mangan-Gehalt steigt.

Figur 8 zeigt die Auswirkungen des Siliziums. Aufgetragen ist die Dicke des Fe-Saums bei einer Glühzeit von 3 Minuten in Abhängigkeit des eisenlosen Massenanteils von Silizium. In allen Fällen lag der eisenlose Massenanteil des Mangans bei 1,6%. Unterhalb von 1,8% Silizium ist der Mangan-Effekt noch signifikant, wobei ein der Effekt umso größer ist je kleiner der masselose Anteil von Silizium ist.

Figur 9 zeigt die beschriebenen Effekte nochmals für Varianten ohne Magnesium. Dargestellt ist die Dicke des Fe-Saums in Abhängigkeit der Glühzeit bei drei verschiedenen Varianten für die eisenlosen Massenanteile:
- Aluminium ohne Beilegierung
- Aluminium mit 1,6% Mangan, 0,0% Silizium
- Aluminium mit 1,6% Mangan, 0,5% Silizium

Deutlich ist zu erkennen, dass der sich bei den Varianten mit 1,6% Mangan deutlich früher ein signifikanten Fe-Saum bildet. Zudem wird ebenfalls deutlich, dass der gleiche Effekt sowohl bei 0,5% Silizium als auch bei 0% Silizium auftritt. Bei den Versuchen ohne Magnesium-Beilegierung konnte die Silizium-Verunreinigung auf unter 0,05% gesenkt werden. 0% Silizium ist bei diesen Versuchen daher als bis zu 0,05% Si zu verstehen.

Figur 10 zeigt die Dicke des Fe-Saums in Abhängigkeit der Glühzeit für die gleichen Schichtzusammensetzungen wie in Figur 9. Bei diesen Varianten wurde jedoch vor dem Glühen eine Vorlegierung durchgeführt, bei der die Formplatinen für eine Vorlegierungszeit von 13 Sekunden auf einer Vorlegierungstemperatur von 680 °C gehalten wurden. Im Vergleich zu Figur 9 ist bildet sich in allen Fällen der Fe-Saum deutlich früher und ist bei gleicher Glühzeit dicker als ohne Vorlegierung. Weiterhin ist der Mangan-Effekt zu erkennen, dass sich mit Mangan-Beilegierung schneller ein signifikanter Fe-Saum bildet. Dies ist sowohl bei 0% Si als auch bei 0,5% Silizium der Fall.

Die letzten drei Zeilen der Tabelle 1 sind nicht graphisch dargestellt. In dieser Versuchsreihe wurde nochmals untersucht, ob es signifikante Auswirkungen des Magnesiums-Gehalts gibt. Es hat sich gezeigt, dass der Magnesium-Gehalt keine Auswirkungen auf den Effekt hat.

Figur 12 zeigt in einer schematischen Darstellung ein Stahlflachprodukt 11 für eine Warmformung, das aus einem Stahlsubstrat 13, das aus einem Stahl, der 0,1 - 3 Gew.-% Mn und optional bis zu 0,01 Gew.-% B aufweist, und einem auf das Stahlsubstrat 13 aufgetragenen Schutzüberzug 15 auf Basis von Al besteht.

**Tabelle 1**

| Mg [%] | Mn [%] | Si [%] | Glühzeit [Minuten] | Fe-Saum [µm] | Vorlegiert? |
|---|---|---|---|---|---|
| 0,4 | 0 | 0,2 | 3 | 1,0 | Nein |
| 0,4 | 0 | 0,2 | 5 | 11,0 | Nein |
| 0,4 | 0 | 0,2 | 10 | 20,0 | Nein |
| 0,4 | 0,8 | 0,2 | 3 | 3,0 | Nein |
| 0,4 | 0,8 | 0,2 | 5 | 12,0 | Nein |
| 0,4 | 0,8 | 0,2 | 10 | 21,0 | Nein |
| 0,4 | 1,6 | 0,2 | 3 | 7,0 | Nein |
| 0,4 | 1,6 | 0,2 | 5 | 11,0 | Nein |
| 0,4 | 1,6 | 0,2 | 10 | 21,0 | Nein |
| 0,4 | 0,8 | 2,0 | 3 | 1,0 | Nein |
| 0,4 | 0,8 | 2,0 | 5 | 9,0 | Nein |
| 0,4 | 0,8 | 2,0 | 10 | 17,0 | Nein |
| 0,4 | 1,6 | 2,0 | 3 | 1,0 | Nein |
| 0,4 | 1,6 | 2,0 | 5 | 9,0 | Nein |
| 0,4 | 1,6 | 2,0 | 10 | 17,0 | Nein |
| 0,4 | 0 | 2,0 | 3 | 1,0 | Nein |
| 0,4 | 0 | 2,0 | 5 | 8,0 | Nein |
| 0,4 | 0 | 2,0 | 10 | 19,0 | Nein |
| 0,4 | 0,4 | 2,0 | 3 | 2,0 | Nein |
| 0,4 | 0,4 | 2,0 | 5 | 11,0 | Nein |
| 0,4 | 0,4 | 2,0 | 10 | 20,0 | Nein |
| 0,4 | 1,2 | 2,0 | 3 | 5,0 | Nein |
| 0,4 | 1,2 | 2,0 | 5 | 11,0 | Nein |
| 0,4 | 1,2 | 2,0 | 10 | 20,0 | Nein |
| 0,4 | 1,6 | 0,8 | 3 | 5,0 | Nein |
| 0,4 | 1,6 | 0,8 | 5 | 11,0 | Nein |
| 0,4 | 1,6 | 0,8 | 10 | 19,0 | Nein |
| 0,4 | 1,6 | 1,6 | 3 | 3,0 | Nein |
| 0,4 | 1,6 | 1,6 | 5 | 10,0 | Nein |
| 0,4 | 1,6 | 1,6 | 10 | 18,0 | Nein |
| 0 | 0 | 0 | 1 | 0,0 | Nein |
| 0 | 0 | 0 | 1,5 | 0,0 | Nein |
| 0 | 0 | 0 | 2 | 0,0 | Nein |
| 0 | 0 | 0 | 2,5 | 0,0 | Nein |
| 0 | 0 | 0 | 3 | 1,0 | Nein |
| 0 | 0 | 0 | 5 | 10,2 | Nein |
| 0 | 1,6 | 0 | 1 | 0,0 | Nein |
| 0 | 1,6 | 0 | 1,5 | 0,0 | Nein |
| 0 | 1,6 | 0 | 2 | 3,0 | Nein |
| 0 | 1,6 | 0 | 2,5 | 6,1 | Nein |
| 0 | 1,6 | 0 | 3 | 7,0 | Nein |
| 0 | 1,6 | 0 | 5 | 12,5 | Nein |
| 0 | 1,6 | 0,5 | 1 | 0,0 | Nein |
| 0 | 1,6 | 0,5 | 1,5 | 0,0 | Nein |
| 0 | 1,6 | 0,5 | 2 | 3,2 | Nein |
| 0 | 1,6 | 0,5 | 2,5 | 5,9 | Nein |
| 0 | 1,6 | 0,5 | 3 | 7,2 | Nein |
| 0 | 1,6 | 0,5 | 5 | 12,2 | Nein |
| 0 | 0 | 0 | 1 | 0,0 | Ja |
| 0 | 0 | 0 | 1,5 | 0,0 | Ja |
| 0 | 0 | 0 | 2 | 5,2 | Ja |
| 0 | 0 | 0 | 2,5 | 7,8 | Ja |
| 0 | 0 | 0 | 3 | 9,2 | Ja |
| 0 | 0 | 0 | 5 | 13,0 | Ja |
| 0 | 1,6 | 0 | 1 | 0,0 | Ja |
| 0 | 1,6 | 0 | 1,5 | 5,2 | Ja |
| 0 | 1,6 | 0 | 2 | 6,1 | Ja |
| 0 | 1,6 | 0 | 2,5 | 8,6 | Ja |
| 0 | 1,6 | 0 | 3 | 9,2 | Ja |
| 0 | 1,6 | 0 | 5 | 14,0 | Ja |
| 0 | 1,6 | 0,5 | 1 | 0,0 | Ja |
| 0 | 1,6 | 0,5 | 1,5 | 4,5 | Ja |
| 0 | 1,6 | 0,5 | 2 | 6,0 | Ja |
| 0 | 1,6 | 0,5 | 2,5 | 8,0 | Ja |
| 0 | 1,6 | 0,5 | 3 | 8,8 | Ja |
| 0 | 1,6 | 0,5 | 5 | 13,2 | Ja |
| 0,4 | 1,6 | 0,8 | 3 | 5,0 | Nein |
| 1 | 1,6 | 0,8 | 3 | 6,0 | Nein |
| 1,5 | 1,6 | 0,8 | 3 | 5,0 | Nein |

**Tabelle 2**

| **Stahlsorte** | **min / max** | **C** | **Si** | **Mn** | **P** | **S** | **Al** | **Nb** | **Ti** | **Cr+Mo** | **B** |
|---|---|---|---|---|---|---|---|---|---|---|---|
| A | min | 0,05 | 0,05 | 0,50 | 0,000 | 0,000 | 0,015 | 0,005 | 0,000 | | 0,0000 |
| | max | 0,10 | 0,35 | 1,00 | 0,030 | 0,025 | 0,075 | 0,100 | 0,150 | | 0,0050 |
| B | min | 0,05 | 0,03 | 0,50 | 0,000 | 0,000 | 0,015 | 0,005 | 0,000 | | 0,0000 |
| | max | 0,10 | 0,50 | 2,00 | 0,030 | 0,025 | 0,075 | 0,100 | 0,150 | | 0,0050 |
| C | min | 0,05 | 0,05 | 1,00 | 0,000 | 0,000 | 0,015 | 0,005 | 0,000 | 0,00 | 0,0010 |
| | max | 0,16 | 0,40 | 1,40 | 0,025 | 0,010 | 0,150 | 0,050 | 0,050 | 0,50 | 0,0050 |
| D | min | 0,10 | 0,05 | 1,00 | 0,000 | 0,000 | 0,005 | | 0,000 | 0,00 | 0,0010 |
| | max | 0,30 | 0,40 | 1,40 | 0,025 | 0,010 | 0,050 | | 0,050 | 0,50 | 0,0050 |
| E | min | 0,250 | 0,10 | 1,00 | 0,000 | 0,000 | 0,015 | | 0,000 | 0,00 | 0,0010 |
| | max | 0,380 | 0,40 | 1,40 | 0,025 | 0,010 | 0,050 | | 0,050 | 0,50 | 0,0500 |

## Patentansprüche

1. Stahlflachprodukt (11) für eine Warmformung, das aus einem Stahlsubstrat (13), das aus einem Stahl, der 0,1 - 3 Gew.-% Mn und optional bis zu 0,01 Gew.-% B aufweist, und einem auf das Stahlsubstrat (13) aufgetragenen Schutzüberzug (15) auf Basis von Al besteht, der optional in Summe einen eisenlosen Massenanteil von bis zu 10 % an zusätzlichen Legierungsbestandteilen aufweist, wobei eisenlose Massenanteil des Schutzüberzugs (15) von Mg als zusätzlichem Legierungsbestandteil in Summe weniger als 2,50 % Mg, insbesondere 0,10 - 0,50 Gew.-% Mg, beträgt **dadurch gekennzeichnet, dass** der eisenlose Massenanteil des Schutzüberzugs (15) von Mn als zusätzlichem Legierungsbestandteil in Summe mehr als 0,30 % Mn beträgt und der eisenlose Massenanteil des Schutzüberzugs (15) von Si als zusätzlichem Legierungsbestandteil in Summe weniger als 1,80 % beträgt.

2. Stahlflachprodukt (11) nach Anspruch 1, **dadurch gekennzeichnet, dass** der eisenlose Massenanteil des Schutzüberzugs (15) von Mn als zusätzlichem Legierungsbestandteil in Summe mehr als 0,60 % Mn, bevorzugt mehr als 0,80 % Mn beträgt.

3. Stahlflachprodukt (11) nach einem der voranstehenden Ansprüche, **dadurch gekennzeichnet, dass** der eisenlose Massenanteil des Schutzüberzugs (15) von Si als zusätzlichem Legierungsbestandteil in Summe weniger als 1,20% Si, bevorzugt weniger als 0,80 % Si beträgt.

4. Stahlflachprodukt (11) nach einem der voranstehenden Ansprüche, **dadurch gekennzeichnet, dass** der eisenlose Massenanteil des Schutzüberzugs (15) von Mn als zusätzlichem Legierungsbestandteil in Summe weniger als 1,80% Mn beträgt.

5. Stahlflachprodukt (11) nach einem der voranstehenden Ansprüche, **dadurch gekennzeichnet, dass** der Schutzüberzug (15) durch Schmelztauchbeschichten aufgebracht ist.

6. Stahlbauteil (21), hergestellt durch Warmpressformen eines gemäß einem der voranstehenden Ansprüche beschaffenen Stahlflachprodukts (11).

7. Stahlbauteil (21) nach Anspruch 6, umfassend ein Stahlsubstrat (13), das aus einem Stahl, der 0,1 - 3 Gew.-% Mn und optional bis zu 0,01 Gew.-% B aufweist, und einem auf das Stahlsubstrat (13) aufgetragenen Schutzüberzug (15) auf Basis von Al besteht, der optional in Summe einen eisenlosen Massenanteil von bis zu 10 % an zusätzlichen Legierungsbestandteilen aufweist, wobei der eisenlose Massenanteil des Schutzüberzugs (15) von Mg als zusätzlichem Legierungsbestandteil in Summe weniger als 2,5 % Mg, insbesondere 0,10 - 0,50 % Mg, beträgt **dadurch gekennzeichnet, dass** der eisenlose Massenanteil des Schutzüberzugs (15) von Mn als zusätzlichem Legierungsbestandteil in Summe mehr als 0,30 % Mn beträgt und der eisenlose Massenanteil des Schutzüberzugs (15) von Si als zusätzlichem Legierungsbestandteil in Summe weniger als 1,80% % beträgt.

8. Stahlbauteil nach einem der Ansprüche 6 bis 7 **dadurch gekennzeichnet, dass** das Stahlbauteil ein Automobilbauteil ist, insbesondere ein Stoßstangenträger, eine Stoßstangenverstärkung, eine Türverstärkung, eine B-Säulen-Verstärkung, eine A-Säulen-Verstärkung, ein Dachrahmen oder ein Schweller.

9. Verfahren zum Herstellen eines gemäß einem der Ansprüche 1 bis 5 beschaffenen Stahlflachprodukts (11) umfassend folgende Arbeitsschritte:
- Bereitstellen eines Stahlsubstrats (13) aus einem Stahl, der 0,1 - 3 Gew. % Mn und optional bis zu 0,01 Gew.-% B aufweist;
- Beschichten des Stahlsubstrats (13) mit einem Schutzüberzug (15) auf Basis von Al, der optional in Summe einen eisenlosen Massenanteil von bis zu 10 % an zusätzlichen Legierungsbestandteilen aufweist, wobei der eisenlose Massenanteil des Schutzüberzugs (15) von Mg als zusätzlichem Legierungsbestandteil in Summe weniger als 2,5 % Mg, insbesondere 0,10 - 0,50 % Mg, beträgt und wobei der eisenlose Massenanteil des Schutzüberzugs (15) von Mn als zusätzlichem Legierungsbestandteil in Summe mehr als 0,30 % Mn beträgt und der eisenlose Massenanteil des Schutzüberzugs (15) von Si als zusätzlichem Legierungsbestandteil in Summe weniger als 1,80% beträgt.

10. Verfahren nach Anspruch 9, **dadurch gekennzeichnet, dass** der Schutzüberzug (15) durch Schmelztauchbeschichten auf das Stahlsubstrat (13) aufgebracht wird.

11. Verfahren nach einem der Ansprüche 9 bis 10, **dadurch gekennzeichnet, dass** das Stahlflachprodukt unmittelbar nach dem Beschichten vorlegiert wird, indem es für eine Vorlegierungszeit von 15 - 30 Sekunden auf einer Vorlegierungstemperatur von 500°C-600°C gehalten wird.

12. Verfahren zum Herstellen eines gemäß einem der Ansprüche 6 bis 8 beschaffenen Stahlbauteils (21), umfassend folgende Arbeitsschritte:
- Herstellen eines Stahlflachprodukts (11) durch Anwendung eines der in den Ansprüchen 9 oder 10 angegebenen Verfahrens;
- Glühen des Stahlflachproduktes (11) in einem auf eine Temperatur T vorgeheizten Ofen für eine Glühzeit t definiert durch das Polygon ABCD nach Figur 11 für Stahlflachprodukte mit einer Dicke zwischen 0,7mm und 1,5mm oder in einem auf eine Temperatur T vorgeheizten Ofen für eine Glühzeit t definiert durch das Polygon EFGH nach Figur 11 für Stahlflachprodukte mit einer Dicke zwischen 1,5mm und 3,0mm
- Warmformen des Stahlflachprodukts zu dem Stahlbauteil (21).

13. Verfahren nach Anspruch 12, **dadurch gekennzeichnet, dass** die Erwärmungstemperatur so hoch ist, dass das Stahlflachprodukt (11) zu Beginn des Umformens eine Warmumformtemperatur hat, bei der das Gefüge des Stahlsubstrats (13) vollständig oder teilweise in austenitisches Gefüge umgewandelt ist, und dass das Stahlflachprodukt (11) nach dem Umformen oder im Zuge des Umformens abgeschreckt wird, so dass sich im Gefüge des Stahlsubstrats (13) des Stahlflachprodukts Härtegefüge bildet.

14. Verfahren nach Anspruch 13, **dadurch gekennzeichnet, dass** die Erwärmungstemperatur mindestens 700°C, insbesondere 880°C bis 950°C beträgt.
